# FASCICULE DE BREVET EUROPEEN

(11) **EP 0 229 550 B1**
(45) Date de publication et mention de la délivrance du brevet: **27.06.1990**
(21) Numéro de dépôt: 86402660.4
(22) Date de dépôt: 01.12.1986
(51) Int. Cl.: B65D 81/26, B32B 27/06

(54) **Matériau destiné à l'emballage d'un produit sensible à l'humidité et emballage comportant un tel matériau.**
Packungsmaterial für feuchtempfindliche Produkte und daraus bestehende Verpackungen.
Packaging material for moisture-sensitive products and bags made therefrom.

(30) Priorité: 03.12.1985 FR 8517879
(43) Date de publication de la demande: 22.07.1987
(73) Titulaire: SOCIETE CHARENTAISE DE PARTICIPATIONS S.A., F-16300 Barbezieux (FR)
(72) Inventeur: Temple, Robert, F-16710 Saint Yriex (FR)
(74) Mandataire: Derambure, Christian

(56) Documents cités:
- EP-A- 70 678
- EP-A- 120 624
- EP-A- 204 324
- DE-A- 2 722 621
- FR-A- 875 277
- FR-A- 1 433 389
- GB-A- 696 373

## Description

L'invention concerne un matériau destiné à l'emballage d'un produit sensible à l'humidité et un emballage comportant un tel matériau.

Plus précisément, l'invention s'intéresse à des matériaux sous forme générale de feuilles, plus particulièrement destinés à l'emballage de produits tels que les fromages. Un tel emballage a pour fonction de protéger le produit emballé de l'atmosphère ambiante extérieure, ainsi que des contacts intempestifs. Un tel emballage a également pour fonction d'avoir une perméabilité sélective au gaz et à l'humidité, compte tenu des modifications que peut subir le produit emballé, susceptibles d'aller jusqu'à l'altération du produit, notamment de son goût.

Enfin, et ainsi qu'il est mentionné ci-dessous, un tel emballage a pour fonction de régler l'humidité et/ou l'exsudat provenant du produit emballé.

On connaît déjà des emballages ayant comme objectif annoncé de répondre à ces exigences. Ainsi, dans une première forme de réalisation connue (brevet français N_{°} 1 433 389), un emballage de viande comporte une base formée d'une feuille unique de fibres cellulosiques, notamment du papier, et un agent imperméable à l'eau placé sur la face externe de la feuille de fibres cellulosiques ou l'imprégnant au moins partiellement. L'agent imperméable à l'eau peut-être une résine uréeformol. Selon ce brevet, un tel emballage est résistant à l'humidité, tout en laissant passer au moins partiellement les liquides aqueux à travers les fibres. Toutefois, un tel emballage ne permet pas de remplir la fonction d'échanges gazeux réciproque entre le produit emballé et l'atmosphère ambiante extérieure, du fait de la présence de l'agent imperméable. Un tel emballage ne permet pas davantage de remplir la fonction d'absorption de l'humidité provenant du produit emballé, si ce n'est de façon très limitée.

Dans une deuxième forme de réalisation (brevet anglais N_{°} 696 373), l'emballage comprend une couche de fibres absorbant l'humidité, notamment du papier, et un film résistant à l'humidité, pourvu de petites perforations (résine synthétique). Un tel emballage peut être placé sur de la viande à emballer, dans un sens ou dans l'autre. Toutefois, l'emballage décrit dans ce brevet est d'application limitée à la viande, et sans doute d'efficacité limitée.

Dans une troisième forme de réalisation (brevet français N_{°} 875 277), il est prévu un emballage comportant une feuille ou bande de métal revêtue d'une feuille mince thermoplastique, susceptible d'absorber de l'humidité ou un liquide en gonflant. Un emballage ainsi réalisé est étanche mais permet essentiellement de réaliser un contenant du type «boîte de conserves».

Le document FR-A 875 277 concerne un procédé et un dispositif pour la fabrication de feuilles ou bandes de métal revêtues d'une feuille de matière mince, pour des emballages ou applications analogues. Dans ce procédé on utilise une feuille mince en matière thermoplastique artificielle que l'on applique sur la feuille ou bande de métal à chaud et sous pression sans l'aide d'un agglutinant.

Le document DE-A 2 722 621 concerne un matériau destiné à l'emballage et comprenant une feuille support et une matière hydrorétentrice.

Le document EP-A 70 678 concerne un matériau laminé ayant un substrat en aluminium ou en polypropylène et une couche de résine fixée au substrat.

Le document EP-A 204 324, publié le 10.12.1986, concerne une résine stratifiée convenant comme matériau d'emballage pour des produits alimentaires. Une couche de résine est peut perméable aux gaz et est assemblée sur chacune de ses faces à une couche de résine à base de polyoléfine ayant une charge minérale.

Le document EP-A 204 324 concerne un matériau comprenant un substrat associé à une feuille de polyacrylonitrile et, éventuellement une charge minérale.

L'invention a pour but un matériau destiné à la réalisation d'un emballage pour produits sensibles à l'humidité tels que les fromages, susceptible de contrôler l'humidité de l'atmosphère entourant le produit ainsi emballé.

A cet effet, l'invention propose un matériau en forme générale de feuille plus spécialement destiné à l'emballage d'un produit alimentaire de type fromage, sensible à l'humidité, constitué d'au moins une couche d'une feuille support et d'au moins une matière hydrorétentrice, associée intimement à la feuille support par des moyens d'association, caractérisé par le fait que la matière constituant la feuille support est choisie dans le groupe formé par le papier, les pellicules cellulosiques, la cellulose pure régénérée, les polymères notamment le polyéthylène, le polypropylène, le chlorure de polyvinyle, le polyester et par le fait que la matière hydrorétentrice est constituée par une résine hydrorétentrice choisie dans le groupe formé par des polyacrylonitriles ou des copolymères à base d'acrylonitrile, traités par des solutions aqueuses alcalines d'alcools aliphatiques ou cycloaliphatiques mono ou polyfonctionnels de point de fusion supérieur ou égal à 110_{°}C.

L'humidité et/ou l'exsudat provenant du produit emballé est absorbé et retenu par la matière hydrorétentrice, sans affecter les qualités physiques de la feuille support, notamment sa tenue, et sans affecter le produit emballé soi-même. De plus, du fait de sa constitution, le matériau selon l'invention est susceptible d'une certaine désorption, l'absorption et la désorption étant fonction de l'humidité et de la température régnant à l'intérieur de l'emballage et de celle régnant dans l'atmosphère ambiante extérieure.

L'invention peut faire l'objet de différentes variantes: la feuille support peut être en couche unique ou en plusieurs couches; étanche au gaz et/ou à la vapeur d'eau, ou, au contraire, perméable. La matière hydrorétentrice peut être incorporée ou superposée à la feuille support. Le matériau ainsi réalisé peut comporter une ou plusieurs couches.

Les autres caractéristiques de l'invention résulteront de la description qui suivra en référence aux dessins annexés dans lesquels:
- Les figures 1, 2, 3, 4 sont quatre vues schématiques en coupe transversale illustrant quatre modes de réalisation du matériau selon l'invention.
- La figure 5 est une vue schématique en perspective d'un emballage réalisé à partir du matériau.

L'invention concerne un matériau destiné à l'emballage d'un produit et un emballage comportant un tel matériau, destiné à ce produit.

Le produit en soi, auquel est destiné l'emballage, ne fait pas directement l'objet de l'invention. Il s'agit préférentiellement d'un produiit sensible à l'humidité, l'emballage ayant pour fonction de régler l'humidité et/ou l'exsudat provenant de ce produit, une fois emballé. Un tel produit peut être un produit alimentaire, tel que du fromage.

Le matériau selon l'invention est caractérisé par le fait qu'il comporte en combinaison au moins une feuille support 1 et au moins une matière hydrorétentrice 2 associée intimement à la feuille support par des moyens d'association 3.

Un tel matériau permet la réalisation d'un emballage pour le produit mentionné ci-dessus et sa fonction est de régler l'humidité et/ou l'exsudat provenant du produit.

La feuille support 1 du matériau selon l'invention a essentiellement pour fonction d'assurer une tenue physique du matériau, ainsi que de constituer un support pour la matière hydrorétentrice.

Le matériau selon l'invention peut faire l'objet de plusieurs variantes de réalisation. Ces variantes de réalisation découlent des variantes de réalisation de la feuille support 1, la matière hydrorétentrice 2, les moyens d'association 3, ainsi que de la constitution même du matériau. Ces différentes variantes dans la réalisation des moyens constitutifs du matériau peuvent être combinées les unes avec les autres.

La feuille support 1 est en général un élément plat; en forme de plaque, de nappe, de bande ou tout autre; souple ou rigide; susceptible d'être conformée pour constituer un emballage; présentant, en toute occurrence, une certaine tenue mécanique. La feuille support 1 comporte une couche unique ou, au contraire, plusieurs couches. Elle est homogène ou hétérogène. Elle est étanche au gaz et/ou à la vapeur d'eau ou, au contraire, perméable au gaz et/ou à la vapeur d'eau. Elle est continue ou, au contraire, discontinue. Elle est pourvue de perforations ou microperforations 4 avec ou sans enlèvement de matières ou, au contraire, dépourvue de telles perforations.

La matière constituant la feuille support 1 est choisie dans le groupe formé par le papier, les pellicules cellulosiques, la cellulose pure régénérée, les polymères, notamment, le polyéthylène, le polypropylène, le chlorure de polyvinyle, le polyester.

En particulier, la matière constituant la feuille support est un polymère comportant des micropores ou présentant une certaine perméabilité à la vapeur d'eau.

Selon l'invention, on entend par feuille support 1 perméable au gaz et/ou à la vapeur d'eau, une feuille support présentant une perméabilité à l'oxygène supérieure à 18 cm³/m² _{'} 24 heures et à la vapeur d'eau supérieure à 8680.5 Ilg/m^{2.} s /750 g/m² . 24 heures). On entend par feuille support étanche au gaz et/ou à la vapeur d'eau une feuille support présentant une perméabilité à des valeurs inférieures à celles mentionnées ci-dessus.

Selon une autre variante possible de l'invention, la feuille support 1 est elle-même associée à au moins une autre feuille supplémentaire, notamment une feuille d'aluminium.

La matière hydrorétentrice 2 est constituée par une résine hydrorétentrice choisie dans le groupe formé par des polyacrylonitriles ou des copolymères à base d'acrylonitriles, traités par des solutions aqueuses alcalines d'alcools aliphatiques ou cycloaliphatiques, mono ou polyfonctionnels, de point de fusion supérieur ou égal à 110_{°}C.

Plus généralement, une telle résine hydrorétentrice a la propriété d'avoir un poids final après absorption d'eau égal à un grand nombre de fois le poids initial avant absorption d'eau. Ce coefficient multiplicateur du poids de la résine hydrorétentrice peut, notamment, atteindre ou dépasser 400.

La matière hydrorétentrice est généralement sous forme solide, homogène ou hétérogène, selon la composition.

La matière hydrorétentrice 2 a également comme propriété de pouvoir être associée intimement et à demeure à la feuille support de manière à former un tout avec celle-ci. En particulier, la matière hydrorétentrice 2 reste associée à la feuille support 1, même après l'absorption d'eau.

La matière hydrorétentrice 2 est associée à la feuille support 1 en étant soit incorporée à celle-ci, soit superposée sur celle-ci. Dans ce dernier cas, la matière hydrorétentrice peut être placée sur l'une des faces ou sur les deux faces de la feuille support 1.

La matière hydrorétentrice 2 est répartie de façon généralement continue ou, au contraire, de façon discontinue, notamment par points, par raies, etc.

La quantité de matière hydrorétentrice 2 est adaptée à la quantité d'eau devant être absorbée et ceci en fonction du produit à emballer, selon des connaissances bien connues de l'homme de métier.

Les moyens d'association 3 de la matière hydrorétentrice 2 à la feuille support 1 ont pour fonction d'assurer une cohésion du matériau y compris une fois que la matière hydrorétentrice a absorbé une quantité d'eau pouvant être très importante.

Les moyens d'association 3 peuvent également faire l'objet de plusieurs variantes de réalisation. Ils peuvent être constitués par la matière hydrorétentrice elle-même présentant un certain pouvoir collant ou être constitués par une matière additionnelle, telle qu'un adjuvant.

La mise en oeuvre de ces moyens d'association est décrite ultérieurement en référence au procédé de fabrication du matériau selon l'invention.

Ainsi qu'il a été déjà mentionné précédemment, les différentes variantes de la feuille support 1, de la matière hydrorétentrice 2 et des moyens d'association 3 peuvent être combinées les unes avec les autres. De plus, le matériau selon l'invention peut comporter la combinaison de plusieurs des moyens constitutifs décrits précédemment par exemple plusieurs matières constituant la feuille support et/ou plusieurs matières hydrorétentrices et/ou plusieurs moyens d'association.

Dans sa variante de réalisation élémentaire, la plus simple, le matériau ainsi réalisé se présente sous la forme d'une couche unique. Toutefois, cette couche peut elle-même comporter une ou plusieurs feuilles support et/ou une ou plusieurs matières hydrorétentrices.

De plus, et en variante, le matériau peut comporter plusieurs couches élémentaires ainsi définies, ces couches étant associées intimement entre elles ou non.
La figure 1 représente un mode de réalisation élémentaire de l'invention constituée d'une feuille support 1, comportant des perforations 4, associée intimement à une matière hydrorétentrice 2 par des moyens d'association 3.
La figure 2 représente une seconde variante de l'invention constituée de deux feuilles support, à savoir une feuille d'aluminium 5 et une feuille support 1, celle-ci étant associée intimement à une matière hydrorétentrice 2 par des moyens d'association 3.
La figure 3 représente une troisième variante de l'invention constituée de deux feuilles support 1 associées intimement, respectivement, aux faces supérieure et inférieure d'une matière hydrorétentrice 2 par des moyens d'association 3.
La figure 4 représente une quatrième variante de l'invention constituée de la superposition de deux couches élémentaires de matériau selon la figure 1, elles-mêmes associées intimement par des moyens d'association 3.

Des exemples donnés ci-dessous permettent d'illustrer diverses formes de réalisation possibles, mais non limitatives d'un tel matériau.

Dans un procédé de fabrication d'un matériau tel qu'il vient d'être défini, on part d'une feuille support 1 et d'une matière hydrorétentrice 2, telle qu'elles ont définies précédemment et on les associe intimement à demeure l'une avec l'autre, grâce aux moyens d'association 3. Ces moyens d'association 3 mettent principalement en oeuvre un pouvoir collant, soit de la matière hydrorétentrice, soit, comme déjà indiqué, des matières supplémentaires. Cette matière présentant ce pouvoir collant est soit pulvérisée, soit enduite sur la feuille support de et/ou la matière hydrorétentrice ou encore mélangée intimement avec la matière hydrorétentrice 2, notamment avec un vernis ou une encre.

La pulvérisation ou l'enduction est réalisée de façon continue ou encore de façon localisée, notamment par points ou par raies.

L'invention concerne encore un emballage d'un produit sensible à l'humidité, comme déjà indiqué, mettant en oeuvre le matériau décrit précédemment. Un tel emballage (figure 5) peut comporter au moins une couche d'un tel matériau agencée pour former un paquet au moyen d'au moins un pliage 7 et/ou une courbure. Cette couche présente des caractéristiques telles qu'elle peut être soudée et/ou collée sur elle-même, de façon à former un paquet pouvant être hermétique à l'endroit de sa fermeture.

Dans une autre variante possible, l'emballage présente une première partie en matériau synthétique thermoformée et operculée au moyen d'un second matériau, l'un des deux ou les deux tels que définis précédemment.

Ainsi qu'on l'a déjà mentionné, l'invention est plus particulièrement destinée à un produit sensible à l'humidité et notamment à un produit alimentaire. Des essais ont permis de montrer que, dans le cas d'un produit tel que du fromage à pâte molle, l'emploi du matériau selon l'invention permet d'allonger la durée de vie du fromage tout en améliorant ses propriétés gustatives.

Sans que cette variante de réalisation soit limitative, le matériau qui vient d'être décrit peut être tel que la feuille support 1 est un papier, la matière hydrorétentrice 2 est un des polymères selectionnés, la feuille support 1 et la matière hydrorétentrice 2 étant associées de la manière suivante: la face intérieure du papier est enduite de poudre hydrorétentrice, elle-même collée de façon discontinue, à savoir par raies, par un dérivé cellulosique.

On décrira maintenant plusieurs exemples non limitatifs de réalisation de matériaux selon l'invention.

### Exemple 1:

On a réalisé un matériau selon l'invention présentant les caractéristiques suivantes: la feuille support est un papier de 40 g par m² et de 40 micromètres d'épaisseur. La matière hydrorétentrice est une résine polyacrylonitryle fabriquée par la Société NORSOLOR sous la marque AQUAKEEP 10 SH. Cette résine polyacrylonitryle et ce papier ont été associés entre eux par pulvérisation de la résine sur le papier, dans des quantités pouvant varier de 3 à 30 g de résine par m² de papier et collage à l'aide d'un adjuvant collant tel qu'un dérivé cellulosique. Plusieurs dérivés cellulosiques ont été utilisés: éthyl, hydroxyéthyl cellulose.

Le matériau ainsi réalisé a été appliqué à des fromages à pâte molle, ainsi qu'à des fromages à pâte pressée. Il a permis une reprise de 30% en eau par rapport au poids initial de l'emballage et le maintien d'un équilibre au niveau de l'activité eau libre (AW) du fromage.

### Exemple 2:

Un matériau a été réalisé comportant une feuille support, à savoir un composite non tissé de 30 g par m², constitué de fibres synthétiques et cellulosiques (NH 12 + NH 22 de la Société BOLLORE), associé à une matière hydrorétentrice, selon l'exemple 1.

### Exempte 3:

Un matériau a été réalisé comportant une feuille support, à savoir du chlorure de polyvinyle d'environ 34 g par m², associé à une matière hydrorétentrice, à savoir une résine polyacrylonitrile de l'ordre de 3 à 30 g par m2.

Cette résine polyacrylonitrile est pulvérisée sur le chlorure de polyvinyle et collée à celui-ci à l'aide d'un adjuvant, à savoir un dérivé acrylique fixant la résine polyacrylonitrile. La mise en oeuvre d'un tel matériau a permis de stocker 20% du poids d'eau initiai du matériau. L'application a été réalisée pour l'emballage de pièces mécaniques fragiles à l'eau.

### Exemple

Un matériau a été réalisé comportant une feuille support, à savoir du polypropylène de l'ordre de 18 à 20 g par m², associé à une matière hydrorétentrice, selon l'exemple 3. L'association de ce polypropylène et de cette résine polyacrylonitrile est réalisée selon l'exemple 3.

La mise en oeuvre d'un tel matériau permet la fixation de l'humidité extérieure, afin que celle-ci ne pénètre pas dans l'atmosphère interne du paquet. Une application a été réalisée pour l'emballage de biscuits secs.

### Exemple 5:

Un matériau a été réalisé comportant un support double, à savoir une feuille d'aluminium de 15 micromètres d'épaisseur, complexée à du papier d'environ 40 g, ce support étant associé à une matière hydrorétentrice, selon l'exemple 1.

Le polyacrylonitrile est dispersé avec la colle, à savoir du polymère vinylique, de façon à réaliser l'association du polyacrylonitrile au papier.

La mise en oeuvre d'un tel matériau a été réalisée pour des fromages et des biscuits secs afin de permettre la protection vis-à-vis de l'humidité importante particulièrement dans les pays tropicaux (90% d'humidité relative à 38_{°}C).

### Exemple 6:

Un matériau a été réalisé comportant une couche support constituée d'un composite non tissé à raison de 31 g par m2 complexé à un papier mousseline à raison de 18 à 25 g par m² (KB 20 g chez METNETT), associé à une matière hydrorétentrice, à savoir une résine polyacrylonitrile.

La matière hydrorétentrice est pulvérisée, à raison 3 à 30 g par m2 entre les deux couches et fixée par collage, dû à la matière hydrorétentrice soi-même, préalablement légèrement imprégnée d'eau.

La mise en oeuvre d'un tel matériau est réalisée pour l'absorption d'eau au cours du nettoyage ménager ou la protection de l'humidité dans l'hygiène humaine.

### Exemple 7:

Un matériau a été réalisé comportant un support constitué d'une pellicule cellulosique LMS (PVE AFNOR 600 g par m² 24 heures) de l'ordre de 33 g par m2 complexé à un non tissé selon l'exemple 2, ce support étant associé à une matière hydrorétentrice, à savoir de la résine polyacrylonitrile selon l'exemple 1.

La résine polyacrylonitrile est pulvérisée, à raison de 3 g par m² de non tissé et collée sur celui-ci par raies de colle, par un adhésif permanent tel que la résine MV 70H de chez WAKER.

La mise en oeuvre d'un tel matériau a été réalisée pour tapisser les boîtes rigides ou semi-rigides contenant des fromages à pâte molle.

## Revendications

1. Matériau en forme générale de feuille plus spécialement destiné à l'emballage d'un produit alimentaire de type fromage, sensible à l'humidité, constitué d'au moins une couche d'une feuille support et d'au moins une matière hydrorétentrice, associée intimement à la feuille support par des moyens d'association, caractérisé par le fait que la matière constituant la feuille support est choisie dans le groupe formé par le papier, les pellicules cellulosiques, la cellulose pure régénérée, les polymères notamment le polyéthylène, le polypropylène, le chlorure de polyvinyle, le polyester et par le fait que la matière hydrorétentrice est constituée par une résine hydrorétentrice choisie dans le groupe formé par des polyacrylonitriles ou des copolymères à base d'acrylonitrile, traités par des solutions aqueuses alcalines d'alcools aliphatiques ou cycloaliphatiques mono ou polyfonctionnels de point de fusion supérieur ou égal à 110_{°}C.

2. Matériau selon la revendication 1, caractérisé par le fait que la feuille support comporte une couche unique.

3. Matériau selon la revendication 1, caractérisé par le fait que la feuille support comporte plusieurs couches.

4. Matériau selon l'une quelconque des revendications 1 à 3, caractérisé par le fait qu'il comporte en outre au moins une feuille d'aluminium associée à une feuille support.

5. Matériau selon l'une quelconque des revendications 1 à 4, caractérisé par le fait que la feuille support est étanche aux gaz et/ou à la vapeur d'eau.

6. Matériau selon l'une quelconque des revendications 1 à 4, caractérisé par le fait que la feuille support est perméable aux gaz et/ou à la vapeur d'eau.

7. Matériau selon l'une quelconque des revendications 1 à 6, caractérisé par le fait que la matière hydrorétentrice est incorporée dans la feuille support.

8. Matériau selon l'une quelconque des revendications 1 à 6, caractérisé par le fait que la matière hydrorétentrice est superposée sur la feuille support.

9. Matériau selon l'une quelconque des revendications 1 à 8, caractérisé par le fait que les moyens d'association de la matière hydrorétentrice à la feuille support, ont un pouvoir collant et sont compris dans la matière hydrorétentrice.

10. Matériau selon l'une quelconque des revendications 1 à 8, caractérisé par le fait que les moyens d'association de la matière hydrorétentrice à la feuille support, ont un pouvoir collant et sont constitués par un adjuvant.

11. Matériau selon l'une quelconque des revendications 1 à 10, caractérisé par le fait qu'il se présente sous la forme d'une couche unique.

12. Matériau selon l'une quelconque des revendications 1 à 10, caractérisé par le fait qu'il comporte plusieurs couches.

13. Emballage, caractérisé par le fait qu'il comporte au moins une couche de matériau selon l'une quelconque des revendications 1 à 12, comportant au moins un pliage et/ou courbure, et notamment soudée et/ou collée sur elle-même.

14. Emballage, caractérisé par le fait qu'il est constitué d'un premier matériau synthétique thermo- formé et operculé au moyen d'un second matériau l'un au moins des deux étant selon l'une quelconque des revendications 1 à 12.

## Patentansprüche

1. Folienartiges Material, insbesondere Packungsmaterial für gegenüber Feuchtigkeit empfindliche Nahrungsmittelprodukte, wie Käse, mit mindestens einer Lage aus einer Trägerfolie und mindestens einem Wasser zurückhaltenden Werkstoff, der mit der Trägerfolie über Verbindungsmittel innig verbunden ist, dadurch gekennzeichnet, daß der die Trägerfolie bildende Werkstoff aus einer durch Papier, Zellulosefilmen, regenerierter, reiner Zellulose, Polymeren, nämlich Polyethylen, Polypropylen, Polyvinylchlorid, Polyester gebildeten Gruppen ausgewählt ist, und daß der Wasser zurückhaltende Werkstoff aus einem Wasser zurückhaltenden Harz gebildet ist, das aus einer durch Polyacrylnitrile oder Copolymere auf Acrylonitrilbasis, die durch wäßrige alkalinische Lösungen aus aliphatischen oder zykloaliphatischen Alkoholen behandelt und mono- oder multifunktionell bei einem Schmelzpunkt größer oder gleich 110°C sind, gebildeten Gruppe ausgewählt ist.

2. Material nach Anspruch 1, dadurch gekennzeichnet, daß die Trägerfolie eine einzige Lage aufweist.

3. Material nach Anspruch 1, dadurch gekennzeichnet, daß die Trägerfolie mehrere Lagen aufweist.

4. Material nach einem der Ansprüche 1 - 3, dadurch gekennzeichnet, daß es außerdem mindestens eine Folie aus Aluminium aufweist, die mit einer Trägerfolie verbunden ist.

. 5. Material nach einem der Ansprüche 1 - 4, dadurch gekennzeichnet, daß die Trägerfolie gas-und/oder wasserdampfdicht ist.

6. Material nach einem der Ansprüche 1 - 4, dadurch gekennzeichnet, daß die Trägerfolie gas-und/oder wasserdampfdurchlässig ist.

7. Material nach einem der Ansprüche 1 - 6, dadurch gekennzeichnet, daß der Wasser zurückhaltende Werkstoff in die Trägerfolie eingebracht ist.

8. Material nach einem der Ansprüche 1 - 6, dadurch gekennzeichnet, daß der Wasser zurückhaltende Werkstoff auf die Trägerfolie aufgebracht ist.

9. Material nach einem der Ansprüche 1 - 8, dadurch gekennzeichnet, daß die Verbindungsmittel des Wasser zurückhaltenden Werkstoffes an der Trägerfolie Klebeeigenschaften aufweisen und in dem Wasser zurückhaltenden Werkstoff enthalten sind.

10. Material nach einem der Ansprüche 1 - 8, dadurch gekennzeichnet, daß die Verbindungsmittel des Wasser zurückhaltenden Werkstoffes an der Trägerfolie Haftvermögen besitzt und durch einen Zuschlagstoff gebildet sind.

11. Material nach einem der Ansprüche 1 - 10, dadurch gekennzeichnet, daß es in der Form einer einzigen Lage gebildet ist.

12. Material nach einem der Ansprüche 1-10, dadurch gekennzeichnet, daß es mehrere Lagen aufweist.

13. Verpackung, dadurch gekennzeichnet, daß sie mindestens eine Lage aus einem Material nach einem der Ansprüche 1 - 12 aufweist, das mindestens einen Falz und/oder Krümmung besitzt und mit sich insbesondere verschweißt und/oder verklebt ist.

14. Verpackung, dadurch gekennzeichnet, daß sie aus einem ersten synthetischen Werkstoff gebildet ist, der warm verformt und mit einem zweiten Werkstoff bedeckt ist, wobei einer der mindestens zwei Werkstoffe nach einem der Ansprüche 1 bis 12 ausgebildet ist.

## Claims

1. Material in the general form of a sheet more especially intended for the packaging of a food product of the cheese type, sensitive to moisture, consisting of at least one layer of a base sheet and at least one water-retaining substance, closely attached to the base sheet by means of attachment, characterised by the fact that the substance constituting the base sheet is selected from a group formed by paper, cellulose films, recycled pure cellulose, polymers, in particular polyethylene, polypropylene, polyvinyl chloride and polyester, and by the fact that the water-retaining substance consists of a water-retaining resin selected from a group formed by polyacrylonitriles or acrylonitrile- based copolymers, treated with aqueous alkaline solutions of aliphatic or mono or polyfunctional cycloaliphatic alcohols with a melting point equal to or greater than 110_{°}C.

2. Material as claimed in claim 1, characterised by the fact that the base sheet comprises a single layer.

3. Material as claimed in claim 1, characterised by the fact that the base sheet comprises several layers.

4. Material as claimed in any one of claims 1 to 3, characterised by the fact that it comprises in addition at least one aluminium foil attached to a base sheet.

5. Material as claimed in any one of claims 1 to 4, characterised by the fact that the base sheet is impervious to gas and/or water vapour.

6. Material as claimed in any one of claims 1 to 4, characterised by the fact that the base sheet is permeable to gas and/or water vapour.

7. Material as claimed in any one of claims 1 to 6, characterised by the fact that the water-retaining substance is incorporated in the base sheet.

8. Material as claimed in any one of claims 1 to 6, characterised by the fact that the water-retaining substance is superimposed on the base sheet.

9. Material as claimed in any one of claims 1 to 8, characterised by the fact that the means of attaching the water-retaining substance to the base sheet have an adhesive power and are comprised in the water-retaining substance.

10. Material as claimed in any one of claims 1 to 8, characterised by the fact that the means of attaching the water-retaining substance to the base sheet have an adhesive power and consist of an additive.

11. Material as claimed in any one of claims 1 to 10, characterised by the fact that it is in the form of a single layer.

12. Material as claimed in any one of claims 1 to 10, characterised by the fact that it comprises several layers.

13. Packaging, characterised by the fact that it comprises at least one layer of material as claimed in any one of claims 1 to 12, comprising at least one fold and/or bend, and in particular welded and/or stuck to itself.

14. Packaging, characterised by the fact that it consists of a first thermoformed synthetic material covered by means of a second material, at least one of the two being as claimed in any one of claims 1 to 12.
